# FASCICULE DE BREVET EUROPEEN

(11) **EP 0 238 409 B1**
(45) Date de publication et mention de la délivrance du brevet: **06.11.1991**
(21) Numéro de dépôt: 87400580.4
(22) Date de dépôt: 17.03.1987
(51) Int. Cl.: F42B 5/18, B21D 22/10, B31B 43/00

(54) **Procédé de fabrication d'objets combustibles par emboutissage de disques de papier combustible au moyen d'un poinçon souple et dispositif pour sa mise en oevre**
Verfahren zum Herstellen von brennbaren Gegenständen durch Tiefziehen von brennbaren Papierscheiben mit einer elastischen Patrize und Vorrichtung zum Durchführen des Verfahrens
Method of making combustible objects by the deep-drawing of combustible paper blanks by means of a expanding die and device to carry out the method

(30) Priorité: 21.03.1986 FR 8604039
(43) Date de publication de la demande: 23.09.1987
(73) Titulaire: SOCIETE NATIONALE DES POUDRES ET EXPLOSIFS, F-75181 Paris Cédex 04 (FR)
(72) Inventeur: Maures, Michel, F-24100 Bergerac (FR); Bonnabaud, Thierry, F-24100 Bergerac (FR); Gendreau, François, F-24230 Velines (FR)

(56) Documents cités:
- FR-A- 361 574
- US-A- 1 976 003
- US-A- 2 348 871
- F.D. JONES: "Die design and diemaking practice", 2ième édition, 1945, pages 827-839, chapitre XX, "Expanding dies of rubber and hydraulic types", The Industrial Press, New York, US
- F.W. WILSON et al.: "Die design handbook", 1965, 2ième édition, pages 13-1 - 13-20, 13ième section, "Rubber-pad and hydraulic-action dies", McGraw-hill Book Co., New York, US

## Description

La présente invention concerne essentiellement le domaine des munitions combustibles et en particulier celui des munitions combustibles d'artillerie.

Plus précisément l'invention concerne un procédé de fabrication à partir de papier combustible contenant de la nitrocellulose ,d'objets combustibles en forme de cuvettes à contours extérieurs circulaires, par emboutissage dans un moule de disques de papier combustible au moyen d'un poinçon souple tel qu'un poinçon caoutchouteux. Le procédé selon l'invention convient en particulier à la fabrication de fonds ou de couvercles pour douilles combustibles.

L'industrie de l'armement cherche à remplacer, notamment dans le domaine de l'artillerie, les munitions traditionnelles dans lesquelles les douilles sont en cuivre ou en alliage à base de cuivre par des munitions dites combustibles dans lesquelles les douilles sont constituées par un matériau combustible qui brûle en même temps que la charge de poudre propulsive, apportant ainsi un supplément d'énergie au projectile et supprimant les problèmes liés à l'extraction après tir d'une douille vide métallique.

Dans le cadre de la présente invention, le terme "douille" doit être pris dans une acceptation large désignant aussi bien une douille unique cylindrique ou conique à l'extrémité de laquelle est fixé l'obus, qu'un conteneur élémentaire, en général cylindrique, destiné à être placé dans l'arme indépendamment de l'obus pour constituer un élément de la charge propulsive qui est déterminée en fonction de la nature du tir à effectuer.

Un problème technique important auquel est confronté l'homme de métier est celui de la fabrication en grandes séries de telles douilles combustibles. Une douille combustible se compose en effet essentiellement, exactement comme les douilles métalliques traditionnelles, d'une part d'un corps de douille cylindrique ou conique et d'autre part d'éléments de fermeture, tels que fonds ou couvercles, qui sont généralement des pièces forme de cuvette à contours extérieurs circulaires. La fabrication en série de corps de douilles combustibles a été résolue par spiralage de bandes de papier combustible encollées, le dit papier combustible étant lui-même obtenu par passage sur une machine à papier d'une suspension aqueuse contenant des fibres de nitrocellulose, des fibres d'origine organique, synthétique, végétale ou minérale, une résine et éventuellement un stabilisant comme la nitro-2 diphénylamine ou une centralite. Les demandes de brevet français 2 485 182 et 2 555 302 au nom de la demanderesse décrivent en détail une telle fabrication. Par contre la fabrication en grandes séries des éléments de fermeture de ces douilles combustibles n'a pas encore été résolue jusqu'à présent de façon pleinement satisfaisante.

Ces éléments de fermeture sont en général des objets en forme de cuvette à contours extérieurs circulaires. Ils doivent présenter deux caractéristiques essentielles, à savoir d'une part posséder une bonne tenue mécanique et d'autre part être parfaitement combustibles de manière à brûler totalement dans le même temps que la charge de poudre sans laisser de résidus incandescents ni de cendres. La bonne combustibilité de ce type d'objets est assurée par la présence de nitrocellulose dans leur matériau constitutif. L'emploi de papier combustible contenant de la nitrocellulose n'a pas permis jusqu'à présent d'obtenir de manière satisfaisante de tels objets, le terme "papier" désignant, dans le cadre de la présente invention, tout matériau obtenu par technique papetière qu'il s'agisse à proprement parler, en fonction de son poids par unité de surface, d'un papier au sens conventionnel du terme ou d'un carton. En effet si l'on connait des techniques d'obtention de boîtes ou récipients par pliage de feuilles de papier, comme décrites par exemple dans le brevet français 2 404 566, ces techniques d'une part ne permettent d'obtenir que des objets à contours rectangulaires et non pas circulaires et d'autre part ne permettent pas d'obtenir des objets ayant une tenue mécanique suffisante pour pouvoir être utilisés comme éléments d'une munition.
Par ailleurs, si l'on cherche à fabriquer des objets à contours circulaires, par emboutissage de disques pleins en papier combustible, il se produit, dans les zones de relèvement de l'objet, des pliures et des superpositions de papier, comme le montre le brevet français 2 038 557 relatif à la fabrication de filtres en papier, qui provoquent l'apparition dans l'objet de zones de grande densité qui ne peuvent pas brûler correctement même si elles sont constituées par un papier contenant de la nitrocellulose. Pour remédier à ce genre de difficultés, le brevet français 2 461 567 propose de fabriquer des objets de révolution à contours circulaires par emboutissage de deux feuilles de papier entre lesquelles est disposée une couche de matière molle facilement déformable. Mais cette technique présente deux invonvénients majeurs, d'une part elle ne résoud pas les problèmes liés à l'exigence de caractère combustible pour l'objet dans la mesure où cette question n'est pas abordée dans le brevet et d'autre part elle est d'une mise en oeuvre relativement compliquée qui se prête mal aux fabrications en grandes séries.

Il est proposé dans la demande de brevet français 84 14587 publiée sous le numéro FR-A-2 570 645 une technique d'obtention d'objets combustibles de révolution en forme de cuvette par emboutissage au moyen d'un poinçon rigide de disques plats de papier combustible contenant de la nitrocellulose. Selon cette technique, les disques sont pré-découpés et présentent des fentes radiales de manière à éviter, dans les zones de relèvement de l'objet, l'apparition de zones de grande densité qui ne peuvent brûler correctement.

La question est encore compliquée dans le cas où le dit objet à contours circulaires n'est pas de révolution mais présente, sur ses parois latérales, des bossages ou des cavités comme cela est fréquemment le cas par exemple pour les fonds de douilles combustibles qui présentent des butées d'arrêt ou des rainures de fixation, la technique de la demande FR-A-2 570 645 ne permettant pas d'obtenir ce genre de profils.

La fabrication de tels profils par un outillage purement mécanique est très délicate et très onéreuse. On sait obtenir de tels profils en métallurgie en emboutissant une tôle plate dans une matrice ayant le profil requis au moyen d'un poinçon souple déformable, en général constitué par une matière caoutchouteuse ou même par un fluide, comprimé lui-même par un poinçon circulaire rigide. Le poinçon souple se comporte comme un quasi fluide cherchant à occuper toute la place disponible et déforme la tôle aux formes internes du moule, permettant ainsi d'obtenir un objet dont les surfaces latérales portent des bossages ou des cavités. Cette technique est par exemple décrite dans les brevets français 2 462 262 et 2 549 749 ou même encore dans le brevet français 2 014 647 qui décrit la fabrication, selon cette technique, de pièces pour douilles métalliques. Néanmoins la fabrication en une seule étape d'objets en forme de cuvette possédant des bossages ou des cavités sur la paroi latérale par emboutissage dans un moule d'une feuille plate au moyen d'un poinçon souple n'a été utilisé jusqu'à présent que pour les objets métalliques.

Il est connu par les brevets français 1 540 454 et 2 430 476 de mettre en forme des bandes de matière cellulosique au moyen d'outils dont les surfaces sont recouvertes de matière caoutchouteuse comme par exemple le néoprène, mais ces techniques ne constituent pas à proprement parler une compression dans un moule au moyen d'un poinçon souple déformable et ne s'appliquent qu'à des matières cellulosiques ne contenant pas de nitrocellulose qui ne présentent pas les mêmes risques d'inflammation par échauffement résultant du frottement sur des matières isolantes telles que les matériaux caoutchouteux.

Pour fabriquer des éléments de fermeture pour douilles combustibles qui présentent à la fois de bonnes caractéristiques de tenue mécanique et de bonnes caractéristiques de combustion, l'homme du métier était donc tenu jusqu'à présent de recourir aux techniques de moulage selon lesquelles les pièces sont fabriquées par pressage et cuisson dans un moule d'une suspension aqueuse de composition analogue à celle utilisée pour l'obtention de papier combustible contenant de la nitrocellulose, selon un procédé analogue à celui décrit dans le brevet français 2 234 113 au nom de la demanderesse. Cette solution, si elle donne satisfaction quant à la qualité des produits obtenus, présente néanmoins l'inconvénient majeur de nécessiter l'emploi d'un nombre important de moules immobilisés et par conséquent de ne pas permettre des fabrications peu onéreuses en grandes séries.

L'homme du métier ne dispose donc pas à l'heure actuelle d'un procédé simple et peu onéreux de fabrication en grandes séries d'objets combustibles en forme de cuvette à contours extérieurs circulaires et notamment de pièces de fermeture combustibles pour douilles combustibles ou pour éléments de douilles combustibles.

L'objet de la présente invention est précisément de proposer un tel procédé à l'homme de métier.

La présente invention concerne donc un procédé de fabrication d'objets combustibles en forme de cuvette à contours extérieurs circulaires par emboutissage en une seule étape dans une matrice d'au moins une feuille de papier combustible contenant de la nitrocellulose et ayant la forme d'un disque comportant des fentes radiales, à l'aide d'un poinçon mobile rigide amené à exercer une force de compression sur un poinçon souple déformable disposé à l'intérieur de la dite matrice entre les dites feuilles de papier combustible et le dit poinçon mobile rigide.

Les objets combustibles selon l'invention peuvent notamment être des pièces pour douilles combustibles telles que des couvercles ou des fonds ou des pièces pour conteneurs combustibles.

Selon une réalisation préférée de l'invention ledit poinçon souple déformable est constitué par un bloc d'un caoutchouc choisi dans le groupe constitué par les polymères du néoprène et par les polymères de silicone dont la dureté à 20°C est comprise entre 55 et 65 shores.

Selon une autre réalisation préférée de l'invention la dite matrice est constituée par deux demi-matrices identiques ou différentes.

Lorsque les faces latérales internes des dites demi-matrices sont munies de bossages ou de cavités, le procédé selon l'invention permet d'obtenir en une seule compression, à partir de feuilles planes en papier combustible contenant de la nitrocellulose des objets combustibles en forme de cuvette à contours circulaires dont les surfaces latérales peuvent être porteuses de parties en relief comme par exemple des ergots ou des rainures.

Le procédé selon l'invention est ainsi particulièrement bien adapté à l'obtention de fonds de douilles combustibles portant sur leurs faces latérales des ergots ou des rainures de fixation ou d'arrêt.

On donne ci-après une description détaillée de l'invention en se référant aux figures 1 à 9 .

La figure 1 représente un objet combustible pouvant être obtenu grâce au procédé selon l'invention.

La figure 2 représente une demi-matrice utilisable dans le cadre de l'invention.

La figure 3 représente un autre type de matrice utilisable dans le cadre de l'invention.

La figure 4 représente, vue en coupe, la matrice complète représentée à la figure 2 .

La figure 5 représente l'introduction dans la dite matrice du papier combustible et du poinçon souple déformable.

La figure 6 représente la phase de compression proprement dite.

La figure 7 représente la phase de démoulage après compression.

La figure 8 représente un poinçon souple déformable selon l'invention.

La figure 9 représente un disque de papier combustible contenant de la nitrocellulose utilisable dans le cadre de la présente invention.

Comme il a été dit ci-dessus, l'invention concerne un procédé de fabrication d'objets combustibles 1 en forme de cuvette à contours extérieurs circulaires, comme, notamment, des couvercles ou des fonds de douilles combustibles ou encore des conteneurs combustibles. Un tel objet est par exemple représenté à la figure 1 .

L'objet 1 a la forme générale d'une boîte cylindrique constituée par une paroi latérale cylindrique 2 et par un fond plat circulaire 4 . Un des avantages essentiels de l'invention est de permettre l'obtention d'objets combustibles portant, sur leur surface latérale, des parties en relief comme par example des ergots ou des rainures. L'objet 1 représenté à la figure 1 est ainsi porteur sur sa surface latérale 2 de quatre ergots 3 régulièrement disposés à mi-hauteur. Chaque ergot 3 a une surface latérale 31 qui est constituée par un cylindre droit dont la section par un plan perpendiculaire au fond 4 est une ellipse et il est fermé vers l'extérieur par une surface plane 32 contenue dans un plan perpendiculaire au dit fond 4 .

Un tel objet est fabriqué selon l'invention par emboutissage en une seule étape de feuilles de papier combustible contenant de la nitrocellulose, lesdites feuilles ayant la forme de disques.

Les disques servant à la confection des objets combustibles selon l'invention sont obtenus par découpage de feuilles de papier combustible contenant de la nitrocellulose. La fabrication des feuilles se fait à partir d'une suspension aqueuse contenant de la nitrocellulose, des fibres d'origine organique, synthétique, végétale ou minérale, une résine, éventuellement un stabilisant comme la diphénylamine et des charges telles que du talc, de l'anhydride tungstique ou de l'oxyde de titane. Comme nitrocellulose on peut utiliser toute nitrocellulose industrielle ayant un taux d'azote inférieur à 13,8%, du moment que le taux d'azote du papier sortant de la machine à papier ne dépasse pas 12 %. Selon une réalisation préférée de l'invention on utilisera une teneur en nitrocellulose telle que le taux d'azote du papier sortant de la machine à papier soit voisin de 9%. Comme fibres d'origine organique on utilisera avantageusement les fibres de cellulose comme les fibres de kraft, mais les autres fibres cellulosiques naturelles ou régénérées peuvent tout aussi bien convenir, y compris les fibres de pâte mécanique ou mi-chimique ou encore les viscoses. Comme fibres d'origine synthétique on utilisera avantageusement des fibres polyesters ou des fibres acryliques. Comme fibres d'origine végétale on utilisera avantageusement les fibres de sisal et comme fibres d'origine minérale, on utilisera avantageusement les fibres de verre.

La présence d'une résine est indispensable pour améliorer la cohésion des fibres entre elles et la stabilité de la feuille de papier. On peut utiliser toute résine organique ayant la propriété de floculer sur les fibres de nitrocellulose ou de cellulose et supportant un parssega sur machine à papier. Les résines préférées sont les résines acryliques, les résines vinyliques, les latex à base de butadiène comme les latex butadiène-styrène ou butadiène-acrylonitrile. On a observé qu'il est nécessaire que la quantité pondérale de résine représente au moins 2% de la quantité pondérale de nitrocellulose et de fibres utilisées et qu'elle soit de préférence voisine de 5%. Les rapports pondéraux de nitrocellulose par rapport aux autres fibres peuvent varier entre 80 : 10 et 10 : 80 et de préférence entre 70 : 20 et 20 : 70.Quant à la concentration des matières solides dans la suspension aqueuse, elle dépend essentiellement de la machine à papier utilisée, des normes d'emploi conseillées par le constructeur et des spécifications du produit recherché.

En sortie de machine à papier, la feuille obtenue peut être calandrée, à chaud ou à froid, ou ne pas être calandrée. Selon une réalisation préférée de l'invention, au moins les feuilles dans lesquelles seront découpés les disques destinés à constituer la couche externe de l'objet seront calandrées.

L'opération d'emboutissage des feuilles de papier combustible en forme de disques est réalisée dans une matrice **10** au moyen d'un poinçon rigide **20** et d'un poinçon souple déformable **22** . Dans le cas où l'objet combustible à réaliser est un simple objet de révolution dont la surface latérale ne comporte aucune partie en relief, la matrice 10 peut être en une seule pièce. Par contre dans le cas où le dit objet combustible 1 à fabriquer possède une surface latérale portant des parties en relief, il importe, afin de permettre le démoulage du dit objet après emboutissage, que la dite matrice 10 soit constituée d'un moins deux parties identiques ou différentes et démontables l'une par rapport à l'autre.

On a représenté à la figure **4** une telle matrice **10** constituée par deux demi-matrices dont le plan de contact est horizontal. La matrice **10** est ainsi constituée par une demi-matrice annulaire **11** , représentée en perspective à la figure **2** , dans laquelle vient se positionner une demi-matrice annulaire **12** , l'ensemble étant complété par un piston mobile rigide **20** .

La demi-matrice **11** est constituée par un cylindre métallique fermé par un fond **40** et creusé de manière à présenter à partir du dit fond **40** une paroi latérale interne **19** définissant elle-même un cylindre dont le diamètre est égal au diamètre extérieur **D1** de la face latérale 2 de l'objet 1 et dont la hauteur est égale à la demi-hauteur de la dite face latérale 2 . La dite paroi latérale interne **19** se prolonge par un méplat annulaire **18** et par une paroi latérale interne **17** définissant elle-même un cylindre dont le diamètre **D2** est supérieur au diamètre **D1** de la dite face latérale **2** . La demi-matrice annulaire **12** a un diamètre extérieur égal au diamètre **D2** défini par la paroi latérale interne **17** de la demi-matrice 11 et un diamètre intérieur égal au diamètre D1 défini par la paroi latérale interne **19** de la demi-matrice **11** . La demi-matrice annulaire **12** vient ainsi prendre appui contre la face latérale interne **17** et contre le méplat **18** de la demi-matrice **11** . La demi-matrice **11** est porteuse de quatre cavités **13** correspondant chacune au demi-volume d'un ergot **3** tandis que la demi-matrice annulaire **12** est elle-même porteuse de quatre cavités **14** corres-pondant chacune au demi-volume d'un ergot **3** . La demi-matrice annulaire **12** doit être placée dans la demi-matrice **11** de manière à faire coïncider les cavités **13** avec les cavitéa **14** . On obtient ainsi une matrice **10** porteuse de quatre cavités **15** dont le volume correspond à celui d'un ergot **3** . Dans le corps de la demi- matrice **11** sont logés deux éjecteurs **16** débouchant sur le méplat **18** de manière à permettre le retrait de la demi-matriceannulaire **12** comme expliqué ci-après.

On a représenté à la figure **3** une autre réalisation d'une matrice **30** selon l'invention qui est constituée par deux demi-matrices identiques **31** et **32** assemblées l'une à l'autre au moyen de vis **35** venant prendre place dans les trous **36** disposés en périphérie des corps **31** et **32** qui, une fois assemblés, définissent un cylindre creux fermé au fond. Chaque demi-matrice porte une cavité **33** intégralement située en dehors du plan de contact et dont le volume correspond à celui d'un ergot 3 et de deux cavités 37 débouchant sur le plan de contact et dont le volume correspond au demi-volume d'un ergot **3** .

La mise en oeuvre de l'invention nécessite également l'emploi d'un poinçon souple déformable **22** . Un tel poinçon, représenté à la figure **8** , se présente, au repos, sous la forme d'un bloc ayant l'allure d'un disque épais sensiblement cylindrique dont le diamètre est très légèrement inférieur au diamètre intérieur de l'objet 1 à obtenir et dont la hauteur est sensiblement égale à la profondeur de la partie creuse de la dite matrice **10** . Selon une réalisation préférée de l'invention, le diamètre du dit poinçon **22** n'est pas constant dans tous les plans, mais le diamètre médian **25** est légèrement inférieur au diamètre des faces planes externes **22,23** de manière à conférer au dit bloc une allure légèrement cintrée comme représenté à la figure **8** .

Selon une autre réalisation préférée de l'invention le dit poinçon souple déformable 22 est constitué par un bloc de caoutchouc dur qui résiste à une température de 130°C et dont la dureté à 20°C est comprise entre 55 et 65 shores. Les caoutchoucs préférés dans le cadre de la présente invention sont les polymères de néoprène et les polymères de silicone. La fabrication proprement dite d'un objet combustible se fait comme décrit ci-après en se référant plus particulièrement aux figures **5**, **6** et **7** pour la conduite du procédé.

Un objet combustible tel que représenté par exemple à la figure **1** est obtenu directement par un seul emboutissage d'au moins une feuille de papier combustible en forme de disque. Un tel disque **211** en papier combustible est représenté à la figure **9** et se compose, de manière préférée, d'une partie centrale pleine **213** - correspondant au fond plat **4** de l'objet à réaliser et d'une partie périphérique constituée par une pluralité de portions **214** séparées entre elles par des fentes radiales **212** , cette partie périphérique correspondant à la surface latérale 2 de l'objet à réaliser,

les fentes **212** permettent d'éviter la présence d'un excès de matière dans cette surface latérale 2 .

Le nombre de fentes prévues sur le disque en papier combustible n'est pas critique. Deux considérations limitent cependant la valeur inférieure et la valeur supérieure de ce nombre. Un nombre trop faible de fentes impose des portions périphériques de grandes dimensions dans lesquelles risquent d'apparaître, lors de la déformation par emboutissage, des zones de pliures et de superposition de papier qui correspondront à des zones de mauvaise combustion dans l'objet final. Par ailleurs un nombre trop important de fentes peut poser des problèmes de découpage liés à une fragilisation excessive du disque. Le nombre de fentes est donc fonction du diamètre et du profil de l'objet à réaliser. Pour les objets destinés à constituer des pièces de fermeture pour munitions usuelles d'artillerie un nombre de fentes compris entre 6 et 16 est en général raisonnable.

Les fentes **212** sont par ailleurs, selon une réalisation préférée de l'invention, identiques.

Selon un mode de réalisation préféré de l'invention l'objet combustible est obtenu par emboutissage de plusieurs disques de papier combustible contenant de la nitrocellulose, sensiblement de même diamètre, superposés les uns au-dessus des autres de manière à ce que, avant emboutissage, les fentes radiales de chaque disque ne soient pas superposées les unes au dessus des autres mais soient au contraire décalées les unes par rapport aux autres, selon la technique décrite dans la demande de brevet français 84.14587 dont la description, pour ce qui concerne les disques de papier combustible, est, par référence, incorporée à la présente description.

Le nombre de disques de papier combustible superposés les uns au dessus des autres dépend de la nature physico-chimique du papier combustible utilisé et des caractéristiques demandées à l'objet final. En général on préfèrera un nombre de disques voisin de **6** .

Les différents disques superposés les uns au dessus des autres avant emboutissage peuvent avantageusement être encollés sur une de leurs faces. Comme colles on utilisera des colles vinyliques ou acryliques en émulsion aqueuse ou des colles thermofusibles dites "hot-melt" à base d'acétate d'éthyle-vinyle (E.V.A.), de polyoléfines ou de polyamides ou encore des colles à solvant à base de nitrocellulose.

Les feuilles **21** de papier combustible ainsi préparées sont disposées à plat sur la matrice **10** comme représenté en trait mixte fin à la figure **5** puis sont positionnées à l'intérieur de la dite matrice **10** par introduction grâce au poinçon mobile 20 du poinçon souple déformable **22** . Le poinçon mobile rigide **20** est alors descendu de manière à comprimer le poinçon souple déformable **22** qui, comme représenté à la figure **6** , se comporte comme un quasi-fluide en cherchant à occuper toute la place disponible et force ainsi les feuilles de papier combustible **21** à épouser exactement le contour interne de la matrice **10** notamment l'intérieur des cavités **15** . Par ailleurs le poinçon souple déformable **22** , s'il est choisi dans le groupe des matériaux énoncés plus haut, transmet intégralement, en tout point, la pression exercée par le poinçon mobile rigide **20** assurant ainsi une compression parfaitement homogène. La pression de compression exercée par le dit poinçon souple déformable **22** est en général voisine de 25 x 10⁵ Pa.

Selon une réalisation préférée de l'invention l'emboutissage des feuilles de papier combustible est réalisé à chaud à une température inférieure ou égale à 125°C ce qui permet de "cuire" la résine présente dans le papier combustible et de figer ainsi définitivement la forme de l'objet combustible obtenu tout en permettant également, dans le cas d'objets combustibles obtenus à partir de plusieurs feuilles de papier combustible, une meilleure adhérence des différentes feuilles les unes aux autres grâce à une gélatinisation partielle des différents constituants du papier combustible qui provoque une véritable "soudure" des feuilles les unes aux autres. C'est ce dernier phénomène qui explique que la présence de colle entre les différentes feuilles est préférentielle mais n'est pas obligatoire dans le cadre de la présente invention.

Selon une réalisation préférée de l'invention la température d'emboutissage est voisine de 115° C et la durée de l'opération de thermoformage est voisine de une minute. Pour des raisons de sécurité il est cependant recommandé de ne pas dépasser la température de 125°C.

La phase de compression et de thermoformage terminée, il reste alors à procéder au démoulage de l'objet combustible **1** obtenu. En se reportant, à titre d'exemple, à la figure **7** , on relève le piston mobile **20** , les éjecteurs **16** en position haute permettent de procéder au retrait de la demi-matrice annulaire **12** , il reste alors à retirer le poinçon souple déformable 22 et l'objet 1 .

On a ainsi illustré de manière complète la mise en oeuvre du procédé selon l'invention dans le cas d'un objet combustible portant sur sa face latérale des ergots. Dans le cas d'un objet portant sur sa face latérale des parties rentrantes comme par exemple des rainures, il suffit d'utiliser une matrice **10** dont la face interne porte non pas des cavités mais des bossages correspondant aux parties rentrantes que l'on souhaite obtenir.

Le procédé selon l'invention permet ainsi d'obtenir en une seule étape, de manière simple et rapide, des objets combustibles en forme de cuvette à contours extérieurs circulaires pouvant comporter sur leur surface latérale des parties en relief comme par exemple des ergots ou des rainures, à partir de feuilles planes de papier combustible contenant de la nitrocellulose.

Les exemples qui suivent illustrent certaines possibilités de mise en oeuvre de l'invention sans en limiter la portée.

### Exemple 1

On a fabriqué un objet tel que représenté à la figure 1 par emboutissage et thermoformage de 3 feuilles de papier combustible.

La composition des feuilles de papier était la suivante :
- nitrocellulose : 68 parties
- cellulose : 16 parties
- résine acrylique : 5 parties (polyacrylate de méthyle et d'éthyle)
- fibres acryliques : 10 parties
- diphénylamine (stabilisant) : 1 partie

Le grammage du papier combustible était de 980 g/m2. Les deux feuilles intérieures n'ont pas été calandrées et avaient une densité de 0,4 (épaisseur : 2,45 mm). La feuille extérieure a été calandrée à froid à une densité de 0,7 (épaisseur 1,4 mm).

A partir de ces feuilles on a découpé 3 disques tels que représentés à la figure 9 présentant les caractéristiques géométriques suivantes :
1) Disques constituant les couches internes (géométrie 1) :
   Rayon du disque : 115 mm
   Nombre de fentes : 16 fentes identiques diamétralement opposées deux à deux.
   Dimensions des fentes :
   - Longueur : 42 mm
   - Largeur en périphérie du disque : 16,5 mm.
2) Disque constituant la couche externe (géométrie 2) :
   Rayon du disque : 115 mm
   Nombre de fentes : 16 fentes identiques diamétralement opposées deux à deux.
   Dimensions des fentes :
   - Longueur : 44,5 mm
   - Largeur en périphérie du disque : 17,5 mm.

Les trois disques ont été superposés de manière à ce que les fentes de chaque disque soient décalées par rapport aux fentes des autres disques.

Ces disques ont été transformés, comme décrit plus haut, à 110°C pendant 1 minute sous une pression de 26 x 10⁵ Pa.

La vitesse de descente du poinçon mobile a été de 245 mm/s.

On a utilisé un poinçon souple en néoprène dont la dureté à 20°C est de 60 shores et dont le diamètre des faces externes est de 144 mm et dont la hauteur est de 43 mm.

On a ainsi obtenu un objet combustible analogue à celui représenté à la figure 1, dont le fond plat 4 a un diamètre de 148 mm, dont la hauteur est de 50 mm et dont l'épaisseur est de 4 mm.

### Exemple 2

On a procédé comme dans l'exemple 1 à partir de 6 feuilles de papier combustible correspondant à deux compositions différentes.

### Composition A :

- Nitrocellulose: : 70 parties
- Cellulose: : 24 parties
- Résine acrylique: : 5 parties
- Diphénylamine: : 1 partie

### Composition B :

- Nitrocellulose: : 60 parties
- Cellulose: : 22 parties
- Résine acrylique: : 8 parties
- Diphénylamine: : 1 partie
- Talc (charge): : 9 parties.

On a utilisé 4 feuilles de composition A pour constituer les couches internes de l'objet combustible et 2 feuilles de composition B pour constituer les couches externes de l'objet.

Le grammage des différentes feuilles était de 450 g/m2.

La densité des feuilles de composition A était de 0,4 (épaisseur : 0,89 mm) et celle des feuilles de composition B de 0,7 (épaisseur ; 0,64 mm).

Les disques découpés dans les feuilles de composition A avaient la géométrie 1 et ceux découpés dans les feuilles de composition B la géométrie 2 telles qu'exposées à l'exemple 1.

La mise en forme a été faite de manière identique à celle de l'exemple 1 à l'exception de la durée de l'opération de transformation qui a été de 90 secondes.

On a ainsi obtenu un objet combustible dont l'épaisseur est de 3,15 mm.

## Revendications

1. Procédé de fabrication d'objets combustibles (1) en forme de cuvette à contours extérieurs circulaires par emboutissage en une seule étape dans une matrice (10) d'au moins une feuille (21) de papier combustible contenant de la nitrocellulose et ayant la forme d'un disque comportant des fentes radiales, à l'aide d'un poinçon mobile rigide (20) amené à exercer une force de compression sur un poinçon souple déformable (22) disposé à l'intérieur de la dite matrice (10) entre les dites feuilles de papier combustible (21) et le dit poinçon mobile rigide (20).

2. Dispositif pour la mise en oeuvre du procédé selon la revendication 1 caractérisé en ce que le dit poinçon souple déformable (22) est constitué par un bloc de caoutchouc dur résistant à 130° C.

3. Dispositif selon la revendication 2 caractérisé en ce que le dit poinçon souple déformable (22) est constitué par un bloc de caoutchouc dont la dureté à 20° C est comprise entre 55 et 65 shores.

4. Dispositif selon la revendication 3 caractérisé en ce que le dit poinçon souple déformable (22) est constitué par un caoutchouc choisi dans le groupe constitué par les polymères de néoprène et par les polymères de silicone.

5. Dispositif selon l'une quelconque des revendications 2 à 4 caractérisé en ce que le dit poinçon souple déformable (22) a la forme d'un disque épais sensiblement cylindrique.

6. Dispositif selon la revendication 5 caractérisé en ce que le dit poinçon souple déformable (22) a la forme d'un disque circulaire dont le diamètre médian (25) est légèrement inférieur aux diamètres des faces externes (23, 24).

7. Dispositif selon l'une quelconque des revendications 2 à 6 caractérisé en ce que la dite matrice (10) est chauffée à une température inférieure ou égale à 125° C.

8. Dispositif selon l'une quelconque des revendications 2 à 7 caractérisé en ce que la pression exercée par le dit poinçon mobile rigide (20) sur le dit poinçon souple déformable (22) est voisine de 25 x 10⁵ Pa.

9. Dispositif selon l'une quelconque des revendications 2 à 8 caractérisé en ce que la dite matrice (10) est constituée par deux demi-matrices (11, 12) identiques ou différentes.

10. Dispositif selon la revendication 9 caractérisé en ce que les faces latérales internes des dites demi-matrices (11, 12) sont munies de bossages ou de cavités (13, 14).

## Patentansprüche

1. Verfahren zum Herstellen von brennbaren Gegenständen (1) in Schalenform mit kreisförmigen Umrissen durch Tiefziehen wenigstens eines Blatts (21) aus brennbarem Papier, das Nitrocellulose enthält und die Form einer Scheibe mit radialen Schlitzen hat, in einem einzigen Schritt in einer Matrize (10) mit Hilfe eines beweglichen steifen Stempels (20), der betätigt wird, um eine Kompressionskraft auf einen biegsamen verformbaren Stempel (22) auszuüben, der im Inneren der Matrize (10) zwischen den Blättern (21) aus brennbarem Papier und dem beweglichen steifen Stempel (20) angeordnet ist.

2. Vorrichtung zur Durchführung des Verfahrens nach dem Anspruch 1, dadurch gekennzeichnet, daß der biegsame verformbare Stempel (22) aus einem Block aus hartem, bei 130 °C beständigem Kautschuk besteht.

3. Vorrichtung nach dem Anspruch 2, dadurch gekennzeichnet, daß der biegsame verformbare Stempel (22) aus einem Kautschukblock besteht, dessen Shore-Härte bei 20 °C im Bereich von 55 bis 65 ist.

4.Vorrichtung nach dem Anspruch 3, dadurch gekennzeichnet, daß der biegsame verformbare Stempel (22) aus einem Kautschuk besteht, der aus der von den Neoprenpolymeren und den Silikonpolymeren gebildeten Gruppe gewählt ist.

5. Vorrichtung nach irgendeinem der Ansprüche 2 bis 4, dadurch gekennzeichnet, daß der biegsame verformbare Stempel (22) die Form einer dicken, etwa zylindrischen Scheibe hat.

6. Vorrichtung nach dem Anspruch 5, dadurch gekennzeichnet, daß der biegsame verformbare Stempel (22) die Form einer kreisrunden Scheibe hat, deren Mittendurchmesser (25) etwas kleiner als die Durchmesser der Außenflächen (23, 24) ist.

7. Vorrichtung nach irgendeinem der Ansprüche 2 bis 6, dadurch gekennzeichnet, daß die Matrize (10) auf eine Temperatur unter oder gleich 125 °C erhitzt wird.

8. Vorrichtung nach irgendeinem der Ansprüche 2 bis 7, dadurch gekennzeichnet, daß der vom beweglichen steifen Stempel (20) auf den biegsamen verformbaren Stempel (22) ausgeübte Druck nahe 25 x 10⁵ Pa ist.

9. Vorrichtung nach irgendeinem der Ansprüche 2 bis 8, dadurch gekennzeichnet, daß die Matrize (10) aus zwei gleichen oder verschiedenen Halbmatrizen (11, 12) zusammengesetzt ist.

10. Vorrichtung nach dem Anspruch 9, dadurch gekennzeichnet, daß die inneren Seitenflächen der Halbmatrizen (11, 12) mit Einbeulungen oder Ausnehmungen (13, 14) ausgebildet sind.

## Claims

1. Process for the manufacture of dish-shaped combustible articles (1) with circular external outlines, by pressing in a single step in a die (10) at least one sheet (21) of combustible paper containing nitrocellulose and having the shape of a disc having radial slots, by means of a rigid movable punch (20) caused to exert a compressive force on a deformable flexible punch (22) arranged inside the said die (10) between the said sheets of combustible paper (21) and the said rigid movable punch (20).

2. Device for implementing the process according to Claim 1, characterised in that the said deformable flexible punch (22) consists of a block of hard rubber which withstands 130°C.

3. Device according to Claim 2, characterised in that the said deformable flexible punch (22) consists of a block of rubber whose hardness at 20°C is between 55 and 65 shores.

4. Device according to Claim 3, characterised in that the said deformable flexible punch (22) consists of a rubber chosen from the group consisting of neoprene polymers and silicone polymers.

5. Device according to any one of Claims 2 to 4, characterised in that the said deformable flexible punch (22) is in the shape of a thick, substantially cylindrical disc.

6. Device according to Claim 5, characterised in that the said deformable flexible punch (22) is in the shape of a circular disc whose median diameter (25) is slightly smaller than the diameters of the outer faces (23, 24).

7. Device according to any one of Claims 2 to 6, characterised in that the said die (10) is heated to a temperature below or equal to 125°C.

8. Device according to any one of Claims 2 to 7, characterised in that the pressure exerted by the said rigid movable punch (20) on the said deformable flexible punch (22) is in the neighbourhood of 25x10⁵ Pa.

9. Device according to any one of Claims 2 to 8, characterised in that the said die (10) consists of two identical or different splits (11, 12).

10. Device according to Claim 9, characterised in that the inner side faces of the said splits (11, 12) are provided with protuberances or cavities (13, 14).
